# EUROPÄISCHE PATENTSCHRIFT

(11) **EP 1 749 918 B1**
(45) Veröffentlichungstag und Bekanntmachung des Hinweises auf die Patenterteilung: **28.05.2008**
(21) Anmeldenummer: 05013783.5
(22) Anmeldetag: 27.06.2005
(51) Int. Cl.: D06B 3/02

(54) **Verfahren und Vorrichtung zum Imprägnieren eines Fasermaterials**
Method and device for impregnating a fibrous material
Procédé et dispositif d'imprégnation d'un matériaux fibreux

(43) Veröffentlichungstag der Anmeldung: 07.02.2007
(73) Patentinhaber: Farm-Container GmbH Maschinen Import und Export GmbH, 33824 Werther (DE)
(72) Erfinder: Lokaj, Werner, 73312 Geislingen-Eybach (DE); Butenuth, Günter, 33824 Werther (DE)
(74) Vertreter: Bittner, Thomas L.

(56) Entgegenhaltungen:
- DE-A1- 1 760 583
- GB-A- 1 217 759
- US-A- 3 393 537
- US-A- 4 372 002
- US-A- 4 485 644

## Beschreibung

Die Erfindung betrifft ein Verfahren und eine Vorrichtung zum Imprägnieren eines Fasermaterials mit einem Imprägniermittel, welches als eine Lösung oder eine Emulsion mindestens ein Additiv enthält.

### Stand der Technik

Derartige Verfahren werden verwendet, um beliebige Fasermaterialien, bei denen es sich um Kunst- oder Naturfasern handeln kann, mit Additiven zu imprägnieren, die zum Ausbilden bestimmter Gebrauchseigenschaften des Fasermaterials dienen. So werden Additive beispielsweise verwendet, um die Fasern des Fasermaterials flammbeständig zu machen oder gegen einen Pilz- oder Bakterienbefall zu schützen. Es ist bekannt, vliesartige Gebilde auf Basis von Fasermaterialien, beispielsweise Matten, die als Dämmstoffe verwendet werden, mittels Besprühen oder mit Hilfe einer Tauchimprägnierung zu imprägnieren. Beim Besprühen der Matten ist jedoch eine gleichmäßige Durchdringung der Fasern nicht gewährleistet, da aufgrund der Schattenwirkung der verdichteten Fasern eine homogene, allseitige Imprägnierung nicht möglich ist. Bei der Tauchimprägnierung erfolgt eine Durchflutung der Matten mit dem flüssigen Imprägniermittel. Hierbei saugen besonders Naturfasern die Flüssigkeit auf. Die Matten müssen deshalb anschließend aufwendig getrocknet werden, um eine Lagerstabilität zu gewährleisten. Dieses Verfahren ist deshalb unwirtschaftlich.

In dem Dokument DE 198 29 277 A1 ist eine Imprägnierung mittels Sprühen oder Tauchen beschrieben. Das Besprühen wird in einer Ausführung in einem Drehrohrtrockner ausgeführt. Die Zugabe von zu imprägnierenden Fasern in ein trommelartiges System führt hierbei dazu, daß die Fasern sich an der inneren Wandung konzentrieren und ineinander verfilzen. Die Verfilzung verhindert eine vollständige Imprägnierung.

In dem Dokument DE 43 39 078 C2 ist ein Verfahren beschrieben, bei dem die Imprägnierung mit Hilfe eines mehrstufigen Tauchverfahrens in verschiedenen Bädern ausgeführt wird. Dieses hat den Nachteil, daß eine Verunreinigung der Folgebäder aufgrund mitgeschleppten Materials eintritt. Darüber hinaus ist im Anschluß an das mehrstufige Tauchverfahren wiederum eine aufwendige Trocknung des Fasermaterials notwendig.

In dem Dokument US 3 393 537 (DE 1 635 091 A1) ist eine Maschine zur Behandlung von losen Fasern mit einer Flüssigkeit beschrieben.

### Die Erfindung

Aufgabe der Erfindung ist es, ein Verfahren und eine Vorrichtung zum Imprägnieren eines Fasermaterials mit einem Imprägniermittel zu schaffen, bei denen eine im wesentlichen homogen verteilte Imprägnierung der Fasern erreicht wird.

Diese Aufgabe wird erfindungsgemäß durch ein Verfahren nach dem unabhängigen Anspruch 1 und eine Vorrichtung nach dem unabhängigen Anspruch 19 gelöst. Vorteilhafte Ausgestaltungen der Erfindung sind Gegenstand von abhängigen Patentansprüchen.

Nach einem Aspekt der Erfindung ist ein Verfahren zum Imprägnieren eines Fasermaterials mit einem Imprägniermittel, welches als eine Lösung oder eine Emulsion ein Additiv enthält, geschaffen, bei dem das zu imprägnierende Fasermaterial mit Hilfe einer Auflöseeinrichtung vorab aufgelöst wird; das vorab augelöste Fasermaterial mit Hilfe einer Dosiereinrichtung in dosierten Mengen durch einen Einlaß in einem Arbeitsraum eines Durchlaufmischsystems eingebracht wird; das eingebrachte Fasermaterial in dem Arbeitsraum des Durchlaufmischsystems mit Hilfe einer Förder- und Mischeinrichtung an Mischköpfen vorbei und die Mischköpfe zumindest teilweise umgebend von dem Einlaß entlang einer Förderstrecke zu einem Auslaß gefördert wird; das an den Mischköpfen vorbei geführte und diese zumindest teilweise umgebende Fasermaterial mit Hilfe der Mischköpfe in einem Bereich um die Mischköpfe herum lokal aufgelockert und mit dem Imprägniermittel behandelt wird, indem das Imprägniermittel mittels der Mischköpfe über eine oder mehrere Düsen in dem lokal aufgelockerten Fasermaterial eingebracht wird, wodurch das Imprägniermittel im wesentlichen homogen über die Fasern des Fasermaterials verteilt wird; und das mit dem Imprägniermittel behandelte Fasermaterial durch den Auslaß aus dem Arbeitsraum ausgebracht wird.

Nach einem weiteren Aspekt der Erfindung ist eine Vorrichtung zum Imprägnieren eines Fasermaterials mit einem Imprägniermittel, welches als eine Lösung oder eine Emulsion mindestens ein Additiv enthält, geschaffen, wobei die Vorrichtung eine Auflöseeinrichtung zum Vorabauflösen des Fasermaterials, eine Durchlaufmischsystem zum Behandeln des zu imprägnierenden Fasermaterials mit dem Imprägniermittel und eine dem Durchlaufmischsystem vorgeschalteten Dosiereinrichtung zum dosierten Beschicken des Durchlaufmischsystems mit dem vorab aufgelösten Fasermaterial aufweist, und wobei in dem Durchlaufmischsystem ein Arbeitsraum zum Aufnehmen des über die Dosiereinrichtung eingebrachten Fasermaterials gebildet ist, in dem Arbeitsraum eine Förder- und Mischeinrichtung angeordnet ist, mit der das eingebrachte Fasermaterial von einem Einlaß des Arbeitsraums entlang einer Förderstrecke zu einem Auslaß des Arbeitsraums gefördert werden kann, und in dem Arbeitsraum Mischköpfe angeordnet sind, mit denen das entlang der Förderstrecke an den Mischköpfen vorbei geförderte Fasermaterial lokal aufgelockert und mit denen das Imprägniermittel über eine oder mehrere Düsen in dem lokal aufgelockerte Fasermaterial eingebracht werden kann.

Das Imprägniermittel wird zum Ausbringen vorzugsweise mit einem Druck beaufschlagt, so daß das Imprägniermittel versprüht wird.

Ein wesentlicher. Vorteil, welcher mit der Erfindung gegenüber dem Stand der Technik erreicht ist, besteht darin, daß eine im wesentlichen homogen verteilte Imprägnierung der Fasern erreicht wird. Das Imprägniermittel wird materialsparend und gleichmäßig über die zu imprägnierenden Fasern verteilt. Dieses wird insbesondere dadurch erreicht, daß das Fasermaterial vor dem Einbringen in dem Arbeitsraum aufgelöst wird, was bevorzugt bis hin zur Vereinzelung des Fasermaterials ausführbar ist, und mit Hilfe der Mischköpfe eine lokale Auflockerung des Fasermaterials durchgeführt wird, so daß ein Verfilzen des Fasermaterials vermieden ist. Auf diese Weise trifft das eingebrachte Imprägniermaterial auf ein aufgelockertes Fasermaterial, bei dem kaum eine Schattenwirkung von Fasern gegenüber anderen Fasern auftritt.

Da das Fasermaterial die Mischköpfe zumindest teilweise umgebend in dem Arbeitsraum gefördert wird, wird das Imprägniermittel direkt in das aufgelockerte Fasermaterial eingebracht. Verluste, die auftreten, wenn Imprägniermittel nicht in dem Fasermaterial eingebracht wird, sondern beispielsweise auf die Innenwandung des Arbeitsraums, sind vermieden. Hierdurch ist auch sichergestellt, daß möglichst wenig Additiv zur Imprägnierung des Fasermaterials verwendet werden muß. Auf diese Weise trägt das Verfahren zur Kosteneinsparung bei.

Die Vermeidung des unbeabsichtigten Verteilens von Imprägniermittel auf die Innenbereiche des Arbeitsraumes trägt weiterhin dazu bei, daß der Verschleiß der Anlage vermindert wird, da weniger Verschmutzung der Bauteile in dem Arbeitsraum auftritt. Deshalb können die Reinigungsintervalle verlängert werden. Die Ablagerung von Imprägniermittel auf solchen Bauteilen kann darüber hinaus zur Beschädigung dieser Bauteile führen, beispielsweise aufgrund der chemisch aggressiven Wirkung des Additivs.

Eine zweckmäßige Ausgestaltung der Erfindung sieht vor, daß das Imprägniermittel als hochkonzentrierte Lösung / Emulsion des mindestens einen Additivs über die eine oder alle Düsen eingebracht wird. Im Unterschied zum Stand der Technik ist es bei dem vorgeschlagenen Verfahren möglich, hochkonzentrierte Lösungen / Emulsionen des mindestens einen Additivs einzubringen. 40- oder 50-prozentige Lösungen / Emulsionen können verwendet werden. Auf diese Weise wird der Anteil von verteiltem Lösungsmittel minimiert, wodurch die Gesamtfeuchte der imprägnierten Fasern möglichst gering gehalten werden kann.

Eine möglichst homogene Verteilung des Imprägniermittels auf den zu imprägnierenden Fasern wird bei einer Weiterbildung der Erfindung dadurch unterstützt, daß das Imprägniermittel als Nebel eingebracht wird, beispielsweise als Sprühnebel oder Gischt.

Ein gezielter und materialsparender Einsatz des Additivs ist bei einer Ausgestaltung der Erfindung dadurch erreicht, daß eine Menge des mit dem Imprägniermittel eingesprühten mindestens einen Additivs in Abhängigkeit von einem Feststoffgehalt der dosierten Mengen des in dem Arbeitsraum eingebrachten aufgelösten Fasermaterials bestimmt wird. Hierbei wird vorzugsweise so vorgegangen, daß auf Basis einer Wägung das Gewicht des Feststoffs des Fasermaterials bestimmt wird und anschließend die Menge des Additivs ermittelt wird, welche zur Erzielung einer gewünschten Imprägnierung des Fasermaterials notwendig ist. Eine solche Verfahrensgestaltung unterstützt wiederum einen effizienten Einsatz des mindestens einen Additivs.

Zweckmäßig ist vorgesehen, als das mindestens eine Additiv mit dem Imprägniermittel ein Flammschutzmittel und / oder ein Schimmelschutzmittel einzubringen. Mit Hilfe des Verfahrens können grundsätzlich beliebige Additive im wesentlichen homogen über die zu imprägnierenden Fasern verteilt werden. Bei einer Ausgestaltung der Erfindung kann vorgesehen sein, daß entlang der Förderstrecke über die Mischköpfe Imprägniermittel mit verschiedenen Additiven eingebracht werden. Auf diese Weise ist eine nacheinander durchgeführte Imprägnierung des Fasermaterials mit unterschiedlichen Additiven ermöglicht. So kann in einem ersten Abschnitt der Förderstrecke das Fasermaterial beispielsweise mit einem Flammschutzmittel imprägniert werden. In einem späteren Abschnitt der Förderstrecke wird dann zusätzlich noch ein Schimmelschutzmittel eingesprüht.

Der materialsparende und effiziente Einsatz des mindestens einen Additivs wird bei einer Ausführungsform der Erfindung dadurch unterstützt, daß die Mischköpfe beim Einbringen des einen oder aller Imprägniermittel fortdauernd von dem vom Einlaß zum Auslaß des Arbeitsraumes geförderten Fasermaterials im wesentlichen umgeben werden. Dieses bedeutet, daß das Einbringen des Imprägniermittels fortdauernd in das lokal aufgelockerte Fasermaterial erfolgt. Es kann sogar vorgesehen sein, im Bereich der Mischköpfe eine jeweilige Sensoreinrichtung vorzusehen, die das Einbringen des Imprägniermittels derart steuert, daß Imprägniermittel nur eingebracht wird, wenn mit Hilfe der Sensoreinrichtung festgestellt wird, daß der Mischkopf von zu imprägnierendem Fasermaterial umgeben ist. Als Sensoreinrichtung kann beispielsweise ein optischer Sensor verwendet werden.

Bei einer Ausführungsform der Erfindung kann vorgesehen sein, daß das die Mischköpfe umgebende Fasermaterial mit einer an den Mischköpfen gebildeten rotierenden Auflockerungseinrichtung in dem Bereich um die Mischköpfe herum lokal aufgelockert wird. Auf diese Weise wird eine möglichst optimierte Auflockerung des zu imprägnierenden Fasermaterials erreicht. Die rotierende Auflockerungseinrichtung an den Mischköpfen ist bevorzugt mittels eines rotierenden Bauteils mit einer Umfangslänge gebildet, die größer als eine gestreckte Länge des längsten von dem zu imprägnierenden Fasermaterial umfaßten Fasern ist. Mit Hilfe einer solchen Abstimmung des rotierenden Bauteils in Abhängigkeit von den längsten Fasern wird verhindert, daß die Fasern sich um das rotierende Bauteil wickeln, was einerseits zu einem schlechteren Ergebnis der Imprägnierung führen würde und andererseits zur Beschädigung der Anlage führen kann.

Die lokale Auflockerung des Fasermaterials zum Einsprühen des Imprägniermittels wird bevorzugt dadurch erreicht, daß die rotierende Auflockerungseinrichtung an den Mischköpfen hochtourig rotiert mit einer Drehzahl von etwa 500 bis 3.000 Umdrehungen pro Minute, vorzugsweise mit einer Drehzahl von etwa 1.000 bis 3.000 Umdrehungen pro Minute, weiter bevorzugt mit einer Drehzahl von etwa 1.500 bis 3.000 Umdrehungen pro Minute.

Um das zu imprägnierende Fasermaterial in dem Arbeitsraum mit einem gewünschten Durchsatz zu fördern und gleichzeitig in einem aufgelockerten Zustand zu erhalten, sieht eine Ausgestaltung der Erfindung vor, daß das eingebrachte Fasermaterial in dem Arbeitsraum entlang der Förderstrecke mittels von der Förder- und Mischeinrichtung umfaßter Mitnahmewerkzeuge gefördert wird, die auf einer in dem Arbeitsraum angeordneten Welle angebracht sind und mit der Welle gedreht werden, um das eingebrachte Fasermaterial von dem Einlaß zu dem Auslaß zu fördern.

Als Welle wird bei einer Fortbildung der Erfindung eine Welle mit einer Umfangslänge verwendet, die größer als eine gestreckte Länge der längsten von dem zu imprägnierenden Fasermaterial umfaßten Fasern ist. Hierdurch wird verhindert, daß sich die Fasern des zu imprägnierenden Fasermaterials um die Welle wickeln oder es zu einer erhöhten Verfilzung des Fasermaterials kommt.

Das Verfahren kann genutzt werden, um künstliche Fasern oder Naturfasern, insbesondere Fasern nachwachsender Rohstoffe wie beispielsweise Einjahrespflanzen mit einer im wesentlichen homogen verteilten Imprägnierung zu versehen. Im Vergleich zu bekannten Verfahren entfalten sich die Vorteile insbesondere beim Imprägnieren eines Langfasermaterials mit Fasern mit einer Länge von etwa 30mm bis etwa 200mm.

Ausgestaltungen der Erfindung können vorsehen, daß vor dem Einbringen des aufgelösten Fasermaterials mit Hilfe einer Feuchtigkeitsanalyse eine Grundfeuchte des Fasermaterials und / oder nach dem Ausbringen des behandelten Fasermaterials mittels einer weiteren Feuchtigkeitsanalyse eine Gesamtfeuchte des behandelten Fasermaterials ermittelt wird. Ausgehend von der Information über die ermittelte Grundfeuchte des eindosierten Fasermaterials kann die Menge an Lösungsmitteln bestimmt werden, die über die Mischköpfe eingebracht wird, so daß das behandelte Fasermaterial dann eine vorbestimmte Gesamtfeuchte aufweist. Die Einhaltung der vorbestimmten Gesamtfeuchte kann mit Hilfe der weiteren Feuchtigkeitsanalyse überprüft werden. Darüber hinaus kann die Information über die Gesamtfeuchte des ausgebrachten Fasermaterials genutzt werden, um über eine optionale, der Imprägnierung nachgeschaltete Trocknung des ausgebrachten Fasermaterials zu entscheiden. Insbesondere kann bestimmt werden, ob und gegebenenfalls in welchem Umfang eine Nachtrocknung notwendig ist.

Bei einer bevorzugten Ausgestaltung der Erfindung ist vorgesehen, daß das behandelte Fasermaterial mit einer Gesamtfeuchte von weniger als etwa 25% aus dem Arbeitsraum ausgebracht wird. Dieses hat den Vorteil, daß das ausgebrachte Fasermaterial ohne weitere Trocknung verarbeitet werden kann, beispielsweise zum Herstellen eines Dämmstoffes.

Das möglichst homogene Verteilen des Imprägniermittels auf dem zu behandelnden Fasermaterial wird bei einer zweckmäßigen Ausgestaltung der Erfindung dadurch unterstützt, daß die eine oder alle Düsen zum Ausbringen des Imprägniermittels als eine Rotationsdüse ausgeführt sind. Die Verwendung von Rotationsdüsen hat insbesondere auch den Vorteil, daß nach dem Stoppen der Zuführung von Imprägniermittel zu der Rotationsdüse in kürzester Zeit Restbestände des Imprägniermittels aus der Rotationsdüse aufgrund der Zentrifugalkraft austreten, so daß ein späteres Nachtropfen aus der Düse verhindert ist. Darüber hinaus ist es in diesem Fall nicht notwendig die Düse mit Hilfe mechanischer Mittel zu verschließen. Eine oder mehrere Rotationsdüsen können an den Mischköpfen als getrennt drehbare Düsen gebildet sein. Besonders bevorzugt ist jedoch, daß die eine oder alle Düsen eines Mischkopfes in dem rotierenden Bauteil gebildet sind, welches seinerseits Teil der Auflockerungseinrichtung ist. Auf diese Weise ist eine Integration der einen oder aller Düsen in die Auflockerungseinrichtung / das rotierende Bauteil erreicht. Bei dieser Ausführung kann zweckmäßig vorgesehen sein, daß die eine oder alle Düsen als eine jeweilige Öffnung an der Auflockerungseinrichtung gebildet sind, welche über einen Zuführkanal mit dem auszubringenden Imprägniermittel versorgt wird. Zum Ausbringen kann das Imprägniermittel mit einem Druck beaufschlagt werden. Alternativ oder in Kombination hiermit kann das Ausbringen des Imprägniermittels auch infolge der beim Drehen der Rotationsdüse wirkenden Zentrifugalkraft erfolgen.

### Bevorzugte Ausführungsbeispiele der Erfindung

Die Erfindung wird im folgenden anhand von Ausführungsbeispielen unter Bezugnahme auf Figuren einer Zeichnung näher erläutert. Hierbei zeigen:
- Fig. 1: eine schematische Darstellung einer Vorrichtung zum Imprägnieren eines Fasermaterials;
- Fig. 2: einen Eingangsabschnitt der Vorrichtung nach Fig. 1 im Detail; und
- Fig. 3: eine schematische Darstellung einer Mischtrommel der Vorrichtung nach Fig. 1, die mit zu imprägnierendem Fasermaterial befüllt ist.

Fig. 1 zeigt eine schematische Darstellung einer Vorrichtung zum Imprägnieren eines Fasermaterials mit einem Imprägniermittel, welches als eine Lösung oder eine Emulsion ein oder mehrere Additive enthält. Das Imprägniermittel wird als Flüssigkeit verdüst. Mit Hilfe der Imprägnierung werden beispielsweise ein Flammschutz und /oder ein Schimmelschutz für die imprägnierten Fasern ausgebildet.

Bevor das zu imprägnierende Fasermaterial der Behandlung mit dem flüssigen Imprägniermittel ausgesetzt wird, wird das Fasermaterial mit Hilfe einer Auflöseeinrichtung 1 vereinzelt. Das aufgelöste Fasermaterial wird anschließend mit Hilfe einer Dosiereinrichtung 2 in dosierten Mengen einem Einlaß 3 eines Durchlaufmischsystems 4 zugeführt, vorzugsweise kontinuierlich.

Fig. 2 zeigt eine schematische Darstellung der Auflöseeinrichtung 1 und der Dosiereinrichtung 2 im Detail. Gemäß Fig. 2 wird das aufgelöste Fasermaterial mit Hilfe einer Waage 2a gewogen und über ein Förderband 5 dem Einlaß 3 in dosierten Mengen zugeführt.

Um den Feststoffgehalt des zu imprägnierenden Fasermaterials zu ermitteln, wird das Fasermaterial in aufgelöstem, wahlweise vereinzeltem, oder nicht aufgelöstem Zustand einer Feuchtigkeitsanalyse unterzogen, so daß eine Grundfeuchte des zu imprägnierenden Fasermaterials ermittelt wird. Unter Verwendung der Information über die Grundfeuchte und des Gewichts einer dosierten Menge des Fasermaterials kann der Feststoffgehalt der dosierten Menge ermittelt werden. Diese Information wird verwendet, um eine Menge an Additiv zu bestimmen, die nach dem Einbringen der dosierten Menge über den Einlaß 3 zum Imprägnieren der eingebrachten Menge an Fasermaterial mit dem flüssigen Imprägniermittel versprüht wird. Die Information über die Grundfeuchte des eingebrachten Fasermaterials kann darüber hinaus dazu verwendet werden, eine Menge an Lösungsmittel des Imprägniermittels zu bestimmen, die für das behandelte Fasermaterial die Einhaltung eines Maximalwertes für die Grundfeuchte des behandelten Fasermaterials sicherstellt. Tabelle 1 zeigt Beispiele für die Bestimmung des zuzugebenden Additivs und / oder des zu verwendenden Lösungsmittels in Abhängigkeit von einem bestimmten Feststoffgehalt.

**Tabelle 1**

| | | | | | |
|---|---|---|---|---|---|
| Faser-Zugabemenge im Mischer (feucht) | kg/h | 1000 | 1000 | 1000 | 1000 |
| Feuchte der Faser | % auf atro | 10 | 8 | 10 | 10 |
| freie Feuchte der Faser | kg/h | 90,91 | 74,07 | 90,91 | 90,91 |
| Faser-Zugabemenge im Mischer (trocken) | kg/h | 909,09 | 925,93 | 909,09 | 909,09 |
| Feststoffanteil vom Additiv auf Faser | % auf atro | 10 | 10 | 8 | 8 |
| Feststoffanteil vom Additiv auf Faser | kg/h auf atro | 90,9 | 92,59 | 72,73 | 72,73 |
| Lösungsansatz vom Additiv | % | 40 | 40 | 40 | 45 |
| Zugabemenge an Additivgemisch | kg/h | 227,25 | 231,47 | 181,8 | 161,62 |
| Zugabemenge von Wasser | kg/h | 136,35 | 138,88 | 109,1 | 88,88 |
| Fasergewicht plus Additiv | kg/h auf atro | 999,99 | 1018,51 | 981,81 | 981,81 |
| freie Feuchte der Faser nach Additivzugabe | kg/h | 227,28 | 212,96 | 199,99 | 179,79 |
| Faserfeuchte nach Mischvorgang | % auf atro | 22,72 | 20,9 | 20,36 | 18,31 |

Gemäß Fig. 1 gelangt das durch den Einlaß 3 in dosierten Mengen eingebrachte Fasermaterial in einen Arbeitsraum 6, der in einer Mischtrommel 7 gebildet ist. In der Mischtrommel 7 ist mittig eine Welle 8 angeordnet, auf der Mitnahmewerkzeuge 9 montiert sind, die mit Hilfe der Welle 8 gedreht werden. Mit Hilfe der Welle 8 und der Mitnahmewerkzeuge 9 ist eine Misch- und Fördereinrichtung 10 gebildet, um das über den Einlaß 3 eingebrachte Fasermaterial von dem Einlaß entlang einer Förderstrecke 11 zu einem Auslaß 12 zu fördern. Die Anzahl und die Kontur der Mitnahmewerkzeuge 9 ist auf die Eigenschaften des zu imprägnierenden Fasermaterials abgestimmt. Hierbei spielen insbesondere die Faserart und die Länge der Fasern eine wesentliche Rolle. Indem die Mitnahmewerkzeuge 9 versetzt auf der Welle 8 angeordnet sind, wird gewährleistet, daß die Fasern ohne Verfilzung entlang der Förderstrecke 11 zum Auslaß 12 gefördert werden.
Der Durchmesser der Mischtrommel 7 und seine Länge sind spezifisch auf eine gewünschte Durchsatzmenge an Fasermaterial und die Eigenschaften des Fasermaterials abgestimmt. Darüber hinaus wird die Durchsatzleistung durch die Drehzahl der Welle 8 beeinflußt.

Auf der Innenseite der Mischtrommel 7 sind mehrere Mischköpfe 13 entlang der Förderstrecke 11 angeordnet. Die Mischköpfe 13 verfügen jeweils über ein rotierendes Bauteil 14 und eine Düse 15, die in das rotierende Bauteil 14 integriert ist. Die Düse 15 ist in dem rotierenden Bauteil 14 als eine Öffnung mit einem dahinter liegenden Zuführkanal gebildet, durch den das auszubringende Imprägniermittel zugeführt wird. Das zu imprägnierende Fasermaterial wird beim Fördern entlang der Förderstrecke 11 an den Mischköpfen 13 vorbei und diese umgebend zum Auslaß 12 gefördert. Dadurch, daß das zu imprägnierende Fasermaterial auf seinem Weg entlang der Förderstrecke 11 an den Mischköpfen 13 vorbei geführt wird, erfolgt eine lokale Auflockerung des Fasermaterials um die Mischköpfe 13 herum, nämlich mit Hilfe des jeweiligen rotierenden Bauteils 14, welches als Auflockerungseinrichtung wirkt. An dem rotierenden Bauteil 14 sind Vorsprünge gebildet, die zur Mitnahme von Fasern dienen, wodurch die Auflockerung unterstützt wird. In das so lokal aufgelockerte Fasermaterial wird über die Düse 15 das flüssige Imprägniermaterial direkt in das Fasermaterial eingesprüht. Jeder der Mischköpfe 13 kann über eine oder mehrere Düsen verfügen.

Zur Optimierung der lokalen Auflockerung des zu imprägnierenden Fasermaterials werden die rotierenden Bauteile 14 hochtourig gedreht mit einer Drehzahl von etwa 500 bis 3.000 Umdrehungen pro Minute, vorzugsweise mit einer Drehzahl von etwa 1.000 bis 3.000 Umdrehungen pro Minute, weiter bevorzugt mit einer Drehzahl von etwa 1.500 bis 3.000 Umdrehungen pro Minute. Die gewünschte Drehzahl wird in Abhängigkeit vom Durchmesser des rotierenden Bauteils 14 und dem Fasermaterial eingestellt. Eine Umfangslänge des rotierenden Bauteils 14 ist größer als eine gestreckte Faserlänge der längsten von dem zu imprägnierenden Fasermaterial umfaßten Fasern, so daß sich die Fasern nicht um das rotierenden Bauteil 14 wickeln. In ähnlicher Weise ist die Umfangslänge der Welle 8 in Abhängigkeit von der Faserlänge abgestimmt, um ein Umwickeln der Welle 8 mit den Fasern zu verhindern.

Die oben beschriebene Abstimmung zwischen eindosierter Menge an Fasermaterial und dem zugegebenen Additiv und dem verwendeten Lösungsmittel erlaubt es, eine vorgegebene Gesamtfeuchte der behandelten Fasern sicherzustellen. Bevorzugt ist diese Gesamtfeuchte kleiner als 25%. Optional kann vorgesehen sein, dem Auslaß 12 eine Trocknungseinrichtung (nicht dargestellt) nachzuschalten, in welcher die behandelten Fasern zur weiteren Verminderung der Gesamtfeuchte getrocknet werden.

Fig. 3 zeigt eine schematische Darstellung der Mischtrommel 7 in gefülltem Zustand. Das dosiert eingebrachte Fasermaterial befüllt den Arbeitsraum 6 bis zur Höhe der Welle 8. Auf diese Weise wird sichergestellt, daß der Mischkopf 13 von dem Fasermaterial umgeben ist, so daß das flüssige Imprägniermittel direkt in das Fasermaterial eingedüst wird.

Mit Hilfe der beschriebenen Vorrichtung können sowohl künstliche Fasern als auch Naturfasern mit einer homogen verteilten Imprägnierung versehen werden. Auf diese Art und Weise imprägnierte Fasern können anschließend für beliebige Anwendungszwecke weiterverarbeitet werden. Die homogen imprägnierten Fasern werden vorzugsweise für die Herstellung von Dämmstoffen verwendet, beispielsweise in Form von Matten.

### Aufstellung der Bezugszeichen:

- 1: Auflöseeinrichtung
- 2: Dosiereinrichtung
- 2a: Waage
- 3: Einlaß
- 4: Durchlaufmischsystem
- 5: Förderband
- 6: Arbeitsraum
- 7: Mischtrommel
- 8: Welle
- 9: Mitnahmewerkzeuge
- 10: Misch- und Fördereinrichtung
- 11: Förderstrecke
- 12: Auslaß
- 13: Mischköpfe
- 14: rotierendes Bauteil
- 15: Düse

## Patentansprüche

1. Verfahren zum Imprägnieren eines Fasermaterials mit einem Imprägniermittel, welches als eine Lösung oder eine Emulsion mindestens ein Additiv enthält, bei dem:
- das zu imprägnierende Fasermaterial mit Hilfe einer Auflöseeinrichtung (1) vorab aufgelöst wird;
- das vorab aufgelöste Fasermaterial mit Hilfe einer Dosiereinrichtung (2) in dosierten Mengen durch einen Einlaß (3) in einem Arbeitsraum (6) eines Durchlaufmischsystems (4) eingebracht wird;
- das eingebrachte Fasermaterial in dem Arbeitsraum (6) des Durchlaufmischsystems (4) mit Hilfe einer Förder- und Mischeinrichtung (10) an Mischköpfen (13) vorbei und die Mischköpfe (13) zumindest teilweise umgebend von dem Einlaß (3) entlang einer Förderstrecke (11) zu einem Auslaß (12) gefördert wird;
- das an den Mischköpfen (13) vorbei geführte und diese zumindest teilweise umgebende Fasermaterial mit Hilfe der Mischköpfe (13) in einem Bereich um die Mischköpfe (13) herum lokal aufgelockert und mit dem Imprägniermittel behandelt wird, indem das Imprägniermittel mittels der Mischköpfe (13) über eine oder mehrere Düsen (15) in dem lokal aufgelockerten Fasermaterial eingebracht wird, wodurch das Imprägniermittel im wesentlichen homogen über die Fasern des Fasermaterials verteilt wird; und
- das mit dem Imprägniermittel behandelte Fasermaterial durch den Auslaß (12) aus dem Arbeitsraum (6) ausgebracht wird.

2. Verfahren nach Anspruch 1, **dadurch gekennzeichnet, daß** das Imprägniermittel als hochkonzentrierte Lösung / Emulsion des mindestens einen Additivs über die eine oder alle Düsen (15) eingebracht wird.

3. Verfahren nach Anspruch 1 oder 2, **dadurch gekennzeichnet, daß** das Imprägniermittel als Nebel eingebracht wird.

4. Verfahren nach einem der vorangehenden Ansprüche, **dadurch gekennzeichnet, daß** eine Menge des mit dem Imprägniermittel eingebrachten mindestens einen Additivs in Abhängigkeit von einem Feststoffgehalt der dosierten Mengen des in dem Arbeitsraum (6) eingebrachten aufgelösten Fasermaterials bestimmt wird.

5. Verfahren nach einem der vorangehenden Ansprüche, **dadurch gekennzeichnet, daß** als das mindestens eine Additiv mit dem Imprägniermittel ein Flammschutzmittel eingebracht wird.

6. Verfahren nach einem der vorangehenden Ansprüche, **dadurch gekennzeichnet, daß** als weiteres Additiv mit dem Imprägniermittel ein Schimmelschutzmittel eingebracht wird.

7. Verfahren nach einem der vorangehenden Ansprüche, **dadurch gekennzeichnet, daß** entlang der Förderstrecke (11) über die Mischköpfe (13) Imprägniermittel mit verschiedenen Additiven eingebracht werden.

8. Verfahren nach einem der vorangehenden Ansprüche, **dadurch gekennzeichnet, daß** die Mischköpfe (13) beim Einbringen des einen oder aller Imprägniermittel fortdauernd von dem vom Einlaß (3) zum Auslaß (12) des Arbeitsraumes (6) geförderten Fasermaterial zumindest teilweise umgeben werden.

9. Verfahren nach einem der vorangehenden Ansprüche, **dadurch gekennzeichnet, daß** das die Mischköpfe (13) zumindest teilweise umgebende Fasermaterial mit einer an den Mischköpfen (13) gebildeten rotierenden Auflockerungseinrichtung (14) in dem Bereich um die Mischköpfe (13) herum lokal aufgelockert wird.

10. Verfahren nach Anspruch 9, **dadurch gekennzeichnet, daß** als rotierende Auflockerungseinrichtung an den Mischköpfen (13) ein rotierendes Bauteil (14) mit einer Umfangslänge verwendet wird, die größer als eine gestreckte Länge der längsten von dem zu imprägnierenden Fasermaterial umfaßten Fasern ist.

11. Verfahren nach Anspruch 9 oder 10, **dadurch gekennzeichnet, daß** die rotierende Auflockerungseinrichtung (14) an den Mischköpfen (13) hochtourig rotiert mit einer Drehzahl von etwa 500 bis 3.000 Umdrehungen pro Minute, vorzugsweise mit einer Drehzahl von etwa 1.000 bis 3.000 Umdrehungen pro Minute, weiter bevorzugt mit einer Drehzahl von etwa 1:500 bis 3.000Umdrehungen pro Minute.

12. Verfahren nach einem der vorangehenden Ansprüche, **dadurch gekennzeichnet, daß** das eingebrachte Fasermaterial in dem Arbeitsraum (6) entlang der Förderstrecke (11) mittels von der Förder- und Mischeinrichtung (10) umfaßter Mitnahmewerkzeuge (9) gefördert wird, die auf einer in dem Arbeitsraum (6) angeordneten Welle (8) angebracht sind und mit der Welle (8) gedreht werden, um das eingebrachte Fasermaterial von dem Einlaß (3) zu dem Auslaß (12) zu fördern.

13. Verfahren nach Anspruch 12, **dadurch gekennzeichnet, daß** als Welle (8) eine Welle mit einer Umfangslänge verwendet wird, die größer als eine gestreckte Länge der längsten von dem zu imprägnierenden Fasermaterial umfaßten Fasern ist.

14. Verfahren nach einem der vorangehenden Ansprüche, **dadurch gekennzeichnet, daß** das Fasermaterial als Langfasermaterial von Fasern mit einer Länge von etwa 30mm bis etwa 200mm imprägniert wird.

15. Verfahren nach einem der vorangehenden Ansprüche, **dadurch gekennzeichnet, daß** vor dem Einbringen des aufgelösten Fasermaterials mittels einer Feuchtigkeitsanalyse eine Grundfeuchte des Fasermaterials ermittelt wird.

16. Verfahren nach einem der vorangehenden Ansprüche, **dadurch gekennzeichnet, daß** nach dem Ausbringen des behandelten Fasermaterials mittels einer weiteren Feuchtigkeitsanalyse eine Gesamtfeuchte des behandelten Fasermaterials ermittelt wird.

17. Verfahren nach einem der vorangehenden Ansprüche, **dadurch gekennzeichnet, daß** das behandelte Fasermaterial mit einer Gesamtfeuchte von weniger als etwa 25% aus dem Arbeitsraum (6) ausgebracht wird.

18. Verfahren nach einem der vorangehenden Ansprüche, **dadurch gekennzeichnet, daß** das behandelte Fasermaterial nach dem Ausbringen aus dem Arbeitsraum (6) getrocknet wird.

19. Vorrichtung zum Imprägnieren eines Fasermaterials mit einem Imprägniermittel, welches als eine Lösung oder eine Emulsion mindestens ein Additiv enthält, mit:
- einer Auflöseeinrichtung (1) zum Vorabauflösen des Fasermaterials;
- einem Durchlaufmischsystem (4) zum Behandeln des zu imprägnierenden Fasermaterials mit dem Imprägniermittel; und
- einer dem Durchlaufmischsystem (4) vorgeschalteten Dosiereinrichtung (2) zum dosierten Beschicken des Durchlaufmischsystems (4) mit dem vorab aufgelösten Fasermaterial;
wobei
- in dem Durchlaufmischsystem (4) ein Arbeitsraum (6) zum Aufnehmen des über die Dosiereinrichtung (2) eingebrachten Fasermaterials gebildet ist;
- in dem Arbeitsraum (6) eine Förder- und Mischeinrichtung (10) angeordnet ist, mit der das eingebrachte Fasermaterial von einem Einlaß (3) des Arbeitsraums (6) entlang einer Förderstrecke (11) zu einem Auslaß (12) des Arbeitsraums (6) gefördert werden kann; und
- in dem Arbeitsraum (6) Mischköpfe (13) angeordnet sind, mit denen das entlang der Förderstrecke (11) an den Mischköpfen (13) vorbei geförderte Fasermaterial lokal aufgelockert und mit denen das Imprägniermittel über eine oder mehrere Düsen (15) in dem lokal aufgelockerten Fasermaterial eingebracht werden kann.

20. Vorrichtung nach Anspruch 19, **dadurch gekennzeichnet, daß** die Mischköpfe (13) hintereinander entlang der Förderstrecke (11) angeordnet sind.

21. Vorrichtung nach Anspruch 19 oder 20, **dadurch gekennzeichnet, daß** die eine oder alle Düsen (15) an den Mischköpfen (13) als Rotationsdüse gebildet sind.

22. Vorrichtung nach einem der Ansprüche 19 bis 21, **dadurch gekennzeich-net, daß** an den Mischköpfen (13) jeweils eine rotierende Auflockerungseinrichtung (14) gebildet ist, mit der das geförderte Fasermaterial in dem Bereich um die Mischköpfe (13) herum lokal aufgelockert werden kann.

23. Vorrichtung nach Anspruch 22, **dadurch gekennzeichnet, daß** die eine oder alle Düsen (15) in die rotierende Auflockerungseinrichtung (14) integriert sind.

24. Vorrichtung nach Anspruch 22 oder 23, **dadurch gekennzeichnet, daß** die rotierende Auflockerungseinrichtung ein rotierendes Bauteil (14) mit einer Umfangslänge ist, die größer als eine gestreckte Länge der längsten von dem zu imprägnierenden Fasermaterial umfaßten Fasern ist.

25. Vorrichtung nach Anspruch 23 oder 24, **dadurch gekennzeichnet, daß** die eine oder alle Düsen (15) mittels Öffnungen in der Auflockerungseinrichtung oder dem rotierenden Bauteil gebildet sind.

26. Vorrichtung nach einem der Ansprüche 19 bis 25, **dadurch gekennzeichnet, daß** die Förder- und Mischeinrichtung (10) Mitnahmewerkzeuge (9) aufweist, die auf einer in dem Arbeitsraum (6) angeordneten Welle (8) angebracht sind und mit der Welle (8) gedreht werden können, um das eingebrachte Fasermaterial von dem Einlaß (3) zu dem Auslaß (12) zu fördern.

27. Vorrichtung nach Anspruch 26, **dadurch gekennzeichnet, daß** die Welle (8) eine Umfangslänge aufweist, die größer als eine gestreckte Länge der längsten von dem zu imprägnierenden Fasermaterial umfaßten Fasern ist.

28. Vorrichtung nach einem der Ansprüche 19 bis 27, **gekennzeichnet durch** eine dem Arbeitsraum (6) nachgeschaltete Trocknungseinrichtung zum Trocknen von behandeltem Fasermaterial.

29. Vorrichtung nach einem der Ansprüche 19 bis 28, **dadurch gekennzeichnet, daß** der Arbeitsraum (6) in einer Mischtrommel (7) gebildet ist.

## Claims

1. A method for impregnating a fibre material with an impregnating agent, which contains at least one additive as a solution or emulsion, in which method:
- the fibre material to be impregnated is opened up beforehand by means of an opening device (1);
- the fibre material that has previously been opened up is introduced in metered quantities by a metering device (2) through an inlet (3) into a working chamber (6) of a continuous mixing system (4);
- the fibre material introduced into the working chamber (6) of the continuous mixing system (4) is conveyed past mixing heads (13) by means of a conveying and mixing device (10) and is conveyed, in a manner at least partially surrounding the mixing heads (13), from the inlet (3) along a conveying path (11) to an outlet (12);
- the fibre material conveyed past the mixing heads (13) and at least partially surrounding the latter is loosened locally by the mixing heads (13) in a region around the mixing heads (13) and is treated with the impregnating agent in that the impregnating agent is introduced by the mixing heads (13) via one or more nozzles (15) into the locally loosened fibre material, as a result of which the impregnating agent is distributed substantially homogeneously over the fibres of the fibre material; and
- the fibre material treated with the impregnating agent is discharged from the working chamber (6) through the outlet (12).

2. The method according to claim 1, **characterized in that** the impregnating agent is introduced via the one or all nozzles (15) as a highly concentrated solution / emulsion of the at least one additive.

3. The method according to claim 1 or 2, **characterized in that** the impregnating agent is introduced as a mist.

4. The method according to any one of the preceding claims, **characterized in that** a quantity of the at least one additive introduced with the impregnating agent is determined as a function of a solids content of the metered quantity of opened-up fibre material introduced into the working chamber (6).

5. The method according to any one of the preceding claims, **characterized in that** a flame retardant is introduced as the at least one additive with the impregnating agent.

6. The method according to any one of the preceding claims, **characterized in that** an anti-mould agent is introduced as a further additive with the impregnating agent.

7. The method according to any one of the preceding claims, **characterized in that** impregnating agents containing various additives are introduced via the mixing heads (13) along the conveying path (11).

8. The method according to any one of the preceding claims, **characterized in that** the mixing heads (13), during the introduction of the one or all impregnating agents, are at least partially surrounded continuously by the fibre material conveyed from the inlet (3) to the outlet (12) of the working chamber (6).

9. The method according to any one of the preceding claims, **characterized in that** the fibre material which at least partially surrounds the mixing heads (13) is locally loosened in the region around the mixing heads (13) by a rotating loosening device (14) formed on the mixing heads (13).

10. The method according to claim 9, **characterized in that**, as the rotating loosing device on the mixing heads (13), use is made of a rotating component (14) having a circumferential length which is greater than a stretched length of the longest fibres in the fibre material to be impregnated.

11. The method according to claim 9 or 10, **characterized in that** the rotating loosening device (14) on the mixing heads (13) rotates at a high speed of approximately 500 to 3000 revolutions per minute, preferably at a speed of approximately 1000 to 3000 revolutions per minute, more preferably at a speed of approximately 1500 to 3000 revolutions per minute.

12. The method according to any one of the preceding claims, **characterized in that** the introduced fibre material is conveyed in the working chamber (6) along the conveying path (11) by means of carrier tools (9) which form part of the conveying and mixing device (10) and which are attached to a shaft (8) arranged in the working chamber (6) and are rotated with the shaft (8) in order to convey the introduced fibre material from the inlet (3) to the outlet (12).

13. The method according to claim 12, **characterized in that**, as the shaft (8), use is made of a shaft having a circumferential length which is greater than a stretched length of the longest fibres in the fibre material to be impregnated.

14. The method according to any one of the preceding claims, **characterized in that** the fibre material is impregnated as a long fibre material composed of fibres having a length of approximately 30 mm to approximately 200 mm.

15. The method according to any one of the preceding claims, **characterized in that**, before introducing the opened-up fibre material, a basic moisture content of the fibre material is determined by means of a moisture analysis.

16. The method according to any one of the preceding claims, **characterized in that**, after the treated fibre material has been discharged, a total moisture content of the treated fibre material is determined by means of a further moisture analysis.

17. The method according to any one of the preceding claims, **characterized in that** the treated fibre material is discharged from the working chamber (6) with a total moisture content of less than approximately 25%.

18. The method according to any one of the preceding claims, **characterized in that** the treated fibre material is dried after being discharged from the working chamber (6).

19. An apparatus for impregnating a fibre material with an impregnating agent which contains at least one additive as a solution or emulsion, said apparatus comprising:
- an opening device (1) for opening up the fibre material beforehand;
- a continuous mixing system (4) for treating the fibre material to be impregnated with the impregnating agent; and
- a metering device (2), arranged upstream of the continuous mixing system (4), for the metered loading of the continuous mixing system (4) with the fibre material that has previously been opened up;
wherein
- a working chamber (6) for receiving the fibre material introduced via the metering device (2) is formed in the continuous mixing system (4);
- arranged in the working chamber (6) is a conveying and mixing device (10), by means of which the introduced fibre material can be conveyed from an inlet (3) of the working chamber (6) along a conveying path (11) to an outlet (12) of the working chamber (6); and
- arranged in the working chamber (6) are mixing heads (13), by means of which the fibre material conveyed along the conveying path (11) and past the mixing heads (13) can be locally loosened, and by means of which the impregnating agent can be introduced via one or more nozzles (15) into the locally loosened fibre material.

20. The apparatus according to claim 19, **characterized in that** the mixing heads (13) are arranged one behind the other along the conveying path (11).

21. The apparatus according to claim 19 or 20, **characterized in that** the one or all nozzles (15) on the mixing heads (13) are formed as rotary nozzles.

22. The apparatus according to any one of claims 19 to 21, **characterized in that** a rotating loosening device (14) is formed on each of the mixing heads (13), by means of which the conveyed fibre material can be locally loosened in the region around the mixing heads (13).

23. The apparatus according to claim 22, **characterized in that** the one or all nozzles (15) are integrated in the rotating loosening device (14).

24. The apparatus according to claim 22 or 23, **characterized in that** the rotating loosening device is a rotating component (14) having a circumferential length which is greater than a stretched length of the longest fibres in the fibre material to be impregnated.

25. The apparatus according to claim 23 or 24, **characterized in that** the one or all nozzles (15) are formed by openings in the loosening device or the rotating component.

26. The apparatus according to any one of claims 19 to 25, **characterized in that** the conveying and mixing device (10) has carrier tools (9) which are attached to a shaft (8) arranged in the working chamber (6) and can be rotated with the shaft (8) in order to convey the introduced fibre material from the inlet (3) to the outlet (12).

27. The apparatus according to claim 26, **characterized in that** the shaft (8) has a circumferential length which is greater than a stretched length of the longest fibres in the fibre material to be impregnated.

28. The apparatus according to any one of claims 19 to 27, **characterized by** a drying device, arranged downstream of the working chamber (6), for drying treated fibre material.

29. The apparatus according to any one of claims 19 to 28, **characterized in that** the working chamber (6) is formed in a mixing drum (7).

## Revendications

1. Procédé pour imprégner un matériau fibreux avec un agent d'imprégnation qui contient au moins un additif sous forme de solution ou d'émulsion, selon lequel :
- le matériau fibreux à imprégner est préalablement ouvert à l'aide d'un dispositif d'ouverture (1) ;
- le matériau fibreux préalablement ouvert est introduit en quantités dosées à l'aide d'un dispositif de dosage (2) à travers une entrée (3) dans une chambre de travail (6) d'un système de mélange continu (4) ;
- le matériau fibreux introduit dans la chambre de travail (6) du système de mélange continu (4) est transporté à l'aide d'un dispositif de transport et de mélange (10) devant des têtes mélangeuses (13) et, en entourant au moins partiellement les têtes mélangeuses (13), de l'entrée (3) vers une sortie (12) le long d'un parcours de transport (11) ;
- le matériau fibreux guidé devant les têtes mélangeuses (13) et le matériau fibreux entourant celles-ci au moins partiellement est localement démêlé à l'aide des têtes mélangeuses (13) dans une zone autour des têtes mélangeuses (13) et traité avec l'agent d'imprégnation par introduction de celui-ci au moyen des têtes mélangeuses (13), par l'intermédiaire d'une ou plusieurs buses (15), dans le matériau fibreux localement démêlé, de manière à répartir de façon essentiellement homogène l'agent d'imprégnation sur les fibres du matériau fibreux ; et
- le matériau fibreux traité avec l'agent d'imprégnation est évacué de la chambre de travail (6) à travers la sortie (12).

2. Procédé selon la revendication 1, **caractérisé en ce que** l'agent d'imprégnation est introduit par l'intermédiaire de la ou de toutes les buses (15) sous forme de solution / émulsion hautement concentrée dudit au moins un additif.

3. Procédé selon la revendication 1 ou 2, **caractérisé en ce que** l'agent d'imprégnation est introduit sous forme de brouillard.

4. Procédé selon l'une des revendications précédentes, **caractérisé en ce qu'**une quantité dudit au moins un additif introduit avec l'agent d'imprégnation est déterminée en fonction d'une teneur en matières solides des quantités dosées du matériau fibreux ouvert introduit dans la chambre de travail (6).

5. Procédé selon l'une des revendications précédentes, **caractérisé en ce qu'**un agent ignifuge est introduit en tant que ledit au moins un additif avec l'agent d'imprégnation.

6. Procédé selon l'une des revendications précédentes, **caractérisé en ce qu'**un fongicide est introduit en tant qu'additif supplémentaire avec l'agent d'imprégnation.

7. Procédé selon l'une des revendications précédentes, **caractérisé en ce que** des agents d'imprégnation avec différents additifs sont introduits le long du parcours de transport (11) par l'intermédiaire des têtes mélangeuses (13).

8. Procédé selon l'une des revendications précédentes, **caractérisé en ce que** les têtes mélangeuses (13) sont entourées en permanence au moins partiellement par le matériau fibreux transporté de l'entrée (3) vers la sortie (12) de la chambre de travail (6) lors de l'introduction du ou de tous les agents d'imprégnation.

9. Procédé selon l'une des revendications précédentes, **caractérisé en ce que** le matériau fibreux entourant au moins partiellement les têtes mélangeuses (13) est localement démêlé dans la zone autour des têtes mélangeuses (13) au moyen d'un dispositif de démêlage (14) rotatif formé sur les têtes mélangeuses (13).

10. Procédé selon la revendication 9, **caractérisé en ce que** l'on utilise comme dispositif de démêlage rotatif sur les têtes mélangeuses (13) un composant rotatif (14) ayant une longueur circonférentielle qui est plus grande que la longueur étirée des plus longues fibres comprises par le matériau fibreux à imprégner.

11. Procédé selon la revendication 9 ou 10, **caractérisé en ce que** le dispositif de démêlage rotatif (14) sur les têtes mélangeuses (13) tourne à grande vitesse à une vitesse de rotation d'environ 500 à 3 000 tours par minute, de préférence à une vitesse de rotation d'environ 1 000 à 3 000 tours par minute, plus préférablement à une vitesse de rotation d'environ 1 500 à 3 000 tours par minute.

12. Procédé selon l'une des revendications précédentes, **caractérisé en ce que** le matériau fibreux introduit dans la chambre de travail (6) est transporté le long du parcours de transport (11) au moyen d'outils d'entraînement (9) compris par le dispositif de transport et de mélange (10), qui sont montés sur un arbre (8) disposé dans la chambre de travail (6) et qui tournent avec l'arbre (8) pour transporter le matériau fibreux introduit de l'entrée (3) vers la sortie (12).

13. Procédé selon la revendication 12, **caractérisé en ce que** l'on utilise comme arbre (8) un arbre ayant une longueur circonférentielle qui est plus grande que la longueur étirée des plus longues fibres comprises par le matériau fibreux à imprégner.

14. Procédé selon l'une des revendications précédentes, **caractérisé en ce que** le matériau fibreux est imprégné en tant que matériau à fibres longues composé de fibres ayant une longueur d'environ 30 mm à environ 200 mm.

15. Procédé selon l'une des revendications précédentes, **caractérisé en ce qu'**une humidité de base du matériau fibreux est déterminée au moyen d'une analyse d'humidité avant l'introduction du matériau fibreux ouvert.

16. Procédé selon l'une des revendications précédentes, **caractérisé en ce qu'**une humidité totale du matériau fibreux traité est déterminée au moyen d'une analyse d'humidité supplémentaire après la sortie du matériau fibreux traité.

17. Procédé selon l'une des revendications précédentes, **caractérisé en ce que** le matériau fibreux traité sort de la chambre de travail (6) avec une humidité totale inférieure à environ 25 %.

18. Procédé selon l'une des revendications précédentes, **caractérisé en ce que** le matériau fibreux traité est séché après la sortie de la chambre de travail (6).

19. Dispositif pour imprégner un matériau fibreux avec un agent d'imprégnation qui contient au moins un additif sous forme de solution ou d'émulsion, comprenant :
- un dispositif d'ouverture (1) pour ouvrir préalablement le matériau fibreux ;
- un système de mélange continu (4) pour traiter le matériau fibreux à imprégner avec l'agent d'imprégnation ; et
- un dispositif de dosage (2) placé en amont du système de mélange continu (4) pour charger de manière dosée le système de mélange continu (4) avec le matériau fibreux préalablement ouvert ;
dans lequel
- une chambre de travail (6) destinée à recevoir le matériau fibreux introduit par l'intermédiaire du dispositif de dosage (2) est formée dans le système de mélange continu (4) ;
- dans la chambre de travail (6) est disposé un dispositif de transport et de dosage (10) au moyen duquel le matériau fibreux introduit peut être transporté le long d'un parcours de transport (11) d'une entrée (3) de la chambre de travail (6) vers une sortie (12) de la chambre de travail (6) ; et
- dans la chambre de travail (6) sont disposées des têtes mélangeuses (13) au moyen desquelles le matériau fibreux transporté devant les têtes mélangeuses (13) le long du parcours de transport (11) est localement démêlé et au moyen desquelles l'agent d'imprégnation peut être introduit par l'intermédiaire d'une ou plusieurs buses (15) dans le matériau fibreux localement démêlé.

20. Dispositif selon la revendication 19, **caractérisé en ce que** les têtes mélangeuses (13) sont disposées les unes derrières les autres le long du parcours de transport (11).

21. Dispositif selon la revendication 19 ou 20, **caractérisé en ce que** la ou toutes les buses (15) sont formées sur les têtes mélangeuses (13) sous forme de buses rotatives.

22. Dispositif selon l'une des revendications 19 à 21, **caractérisé en ce que** sur chacune des têtes mélangeuses (13) est formé un dispositif de démêlage rotatif (14) avec lequel le matériau fibreux transporté peut être localement démêlé dans la zone autour des têtes mélangeuses (13).

23. Dispositif selon la revendication 22, **caractérisé en ce que** la ou toutes les buses (15) sont intégrées dans le dispositif de démêlage rotatif (14).

24. Dispositif selon la revendication 22 ou 23, **caractérisé en ce que** le dispositif de démêlage rotatif est un composant rotatif (14) ayant une longueur circonférentielle qui est plus grande que la longueur étirée des plus longues fibres comprises par le matériau fibreux à imprégner.

25. Dispositif selon la revendication 23 ou 24, **caractérisé en ce que** la ou toutes les buses (15) sont formées au moyen d'ouvertures dans le dispositif de démêlage ou le composant rotatif.

26. Dispositif selon l'une des revendications 19 à 25, **caractérisé en ce que** le dispositif de transport et de dosage (10) présente des outils d'entraînement (9) qui sont montés sur un arbre (8) disposé dans la chambre de travail (6) et qui peuvent tourner avec l'arbre (8) pour transporter le matériau fibreux introduit de l'entrée (3) vers la sortie (12).

27. Dispositif selon la revendication 26, **caractérisé en ce que** l'arbre (8) présente une longueur circonférentielle qui est plus grande que la longueur étirée des plus longues fibres comprises par le matériau fibreux à imprégner.

28. Dispositif selon l'une des revendications 19 à 27, **caractérisé par** un dispositif de séchage placé en aval de la chambre de travail (6) pour sécher le matériau fibreux traité.

29. Dispositif selon l'une des revendications 19 à 28, **caractérisé en ce que** la chambre de travail (6) est formée dans un tambour mélangeur (7).
